# EUROPÄISCHE PATENTSCHRIFT

(11) **EP 1 241 021 B1**
(45) Veröffentlichungstag und Bekanntmachung des Hinweises auf die Patenterteilung: **02.11.2011**
(21) Anmeldenummer: 02005017.5
(22) Anmeldetag: 06.03.2002
(51) Int. Cl.: B42D 15/00, B41M 3/14, G07D 7/12

(54) **Wert- und/oder Sicherheitsdokument**
Document of value and/or security document
Document de valeur et/ou sécurité

(30) Priorität: 16.03.2001 DE 10113266
(43) Veröffentlichungstag der Anmeldung: 18.09.2002
(73) Patentinhaber: Bundesdruckerei GmbH, 10969 Berlin (DE)
(72) Erfinder: Muth, Oliver, Dr., 12277 Berlin (DE); Brockmann, Helge, 73087 Boll (DE); Schmidt, Wolfgang, 13593 Berlin (DE); Bailleu, Anett, Dr., 13127 Berlin (DE); Brauer, Gabriele, 12355 Berlin (DE); Paeschke, Manfred, Dr., 16352 Basdorf (DE); Ahlers, Benedikt, Dr., 10997 Berlin (DE); Franz-Burgholz, Arnim, 14612 Falkensee (DE); Zerbel, Hans, 13437 Berlin (DE)
(74) Vertreter: KEIL & SCHAAFHAUSEN Patentanwälte

(56) Entgegenhaltungen:
- EP-A- 1 116 755
- WO-A-98/39392
- WO-A-03/072682
- GB-A- 2 258 659

## Beschreibung

### Stand der Technik

die Erfindung betrifft ein Wert- und/oder Sicherheitsdokument nach der Gattung des unabhängigen Anspruchs. Derartige Dokumente sind insbesondere Postwertzeichen, die auf Briefen, Päckchen und sonstigen Verpackungen in den Postsortiermaschinen vereinzelt werden. Die bei der Vereinzelung und Sortierung erreichten, hohen Geschwindigkeiten haben bisher eine Echtheitsverifikation des Postwertzeichens verhindert. Des weiteren sind unter derartigen Wert- und/oder Sicherheitsdokumenten Banknoten, Ausweise, Pässe, Verpackungen, Label und Aufkleber, Fahrausweise, Eintrittskarten und andere Tickets, Steuerzeichen sowie Aktien zu verstehen. Im weiteren Sinne werden im Rahmen der nachfolgenden Offenbarung alle bedruckbaren und sonst wie mit Sicherheitsmerkmalen versehbaren Erzeugnisse, beispielsweise Verpackungen, als Wert- und/oder Sicherheitsdokumente angesehen.

Wert- und/oder Sicherheitsdokumente, versehen mit Anti-Stokes-Luminophoren (im folgenden als Up-conversion-Elemente bzw. UC-Elemente bezeichnet) wurden erstmals 1974 von MALMBERG et al. in einer prioritätsbegründenden schwedischen Anmeldung (entspr. DE 2 547 768) erwähnt. Eine Hochgeschwindigkeits-Verifizierung bei Geschwindigkeiten, wie sie heutzutage bei Postsortiermaschinen üblich sind, war damit jedoch nicht möglich.

GB 2 258 659 offenbart, dass Sicherheitsdokumente mit Up-conversion-Leuchtstoffen versehen werden können. Hierfür absorbieren diese Materialien Strahlung aus dem IR-Wellenlängenbereich und emittieren elektromagnetische Strahlung im sichtbaren Wellenlängenbereich. Das Leuchtstoff-Material kann in Form von Partikeln zum Verdrucken vorgesehen sein, wobei die Partikel einen Maximaldurchmesser von wenigen Mikrometern aufweisen können. Der Leuchtstoff kann eingearbeitet in eine Farbe auf das Sicherheitsdokument aufgebracht werden, wofür beispielsweise das Offset-Verfahren angewendet werden kann. In GB 2 258 659 wird dotiertes Yttriumoxysulfid als Anti-Stokes-Material verwendet.

In der Druckschrift WO 98/39392 A1 werden Anti-Stokes-Leuchtstoffe verschiedener Zusammensetzung genannt. Beispielsweise ist ein Oxysulfid basierend auf einem Element ausgewählt aus der Gruppe Y, Gd, Sc und La sowie Erbium und Ytterbium als Aktivatoren angegeben.

### Vorteile der Erfindung

Die Erfindung sieht vor, dass die UC-aktiven Sicherheitselemente während des Druckvorgangs unmittelbar auf die Oberfläche des Substrats aufgebracht werden.

Hierbei gibt es eine Reihe von verschiedenen Möglichkeiten, die alle als erfinderisch beansprucht werden. Dazu gehören anderen relevanten Druckverfahren, insbesondere der Flach-, Tief-, Hoch- und Durchdruck in den Ausfürhrungen Offset, Rastertiefdruck, Stahlstichtiefdruck, indirekter Hochdruck (Letterset), Siebdruck, Non-lmpact-Drucktechniken und neuartige digitale Druckverfahren.

Das erfindungsgemäße Wert- und/oder Sicherheitsdokument mit den Merkmalen des unabhängigen Anspruchs hat den Vorteil, dass die Echtheit derartiger Wertund/oder Sicherheitsdokumente maschinell verifiziert werden kann. Des weiteren ist vorteilhaft, dass die Geschwindigkeit einer derartigen Verifizierung so hoch gewählt werden kann, dass eine große Anzahl von Wert- und/oder Sicherheitsdokumenten in kurzer Zeit verifiziert werden kann. Weiterhin vorteilhaft ist, die Teilchengrößen der Pigmente klein zu wählen, da so eine bessere Mischbarkeit mit anderen Bestandteilen des Wertdokuments möglich ist. Sie erlauben daher die Gestaltung von unterschiedlichen Sicherheitsdruckmotiven und deren Hochgeschwindigkeitsverifikation mittels NIR-Licht-Anregung und Detektion der Emissionsbanden in verschiedenen Wellenlängenbereichen.

Das erfindungsgemäße Wert- und/oder Sicherheitsdokument mit Anti-Stokes-Leuchtstoffen haben weiterhin den Vorteil, dass das An- und Abklingverhalten des Anti-Stokes-Leuchtstoffs so einstellbar ist, dass eine automatische Verifikation des mit dem UC-Leuchtstoff (Up-Conversion-Leuchtstoff, andere Bezeichnung für Anti-Stokes-Leuchtstoff) als Sicherheitsmerkmal versehenen Sicherheitsdokuments möglich ist. Dabei ist es insbesondere erforderlich, dass bei der Verifikation große Geschwindigkeiten erreicht werden können. Das An- und Abklingverhalten muss hierfür sowohl auf die Pulsfrequenz des Lasers als auch in Bezug auf detektierbare Intensitäten der emittierten Strahlung optimierbar sein.

Ein weiterer Vorteil besteht darin, dass die Intensitätsverhältnisse zwischen den einzelnen Emissionsliniengruppen des Anti-Stokes-Leuchtstoffs variierbar sind. Dabei sind die erreichbaren Intensitätsverhältnisse und das An- und Abklingverhalten voneinander abhängig, so dass bei Detektion dieser unterschiedlichen Größen eine eindeutige Identifizierung des Wert- und/oder Sicherheitsdokuments erreicht werden kann.

Beispielsweise wird die Yb- und die Tm- Konzentration für hohe Auslesegeschwindigkeiten in folgenden Grenzen gewählt:
(Gd_{1-x-y})₂O₂S:Ybₓ, Tmy mit 0,05 ≤ x ≤ 0,80 und 0,0001 ≤ y ≤ 0,10,
und vorteilhaft für Auslesegeschwindigkeiten zwischen 3 und 6 m/s mit:$0 , 20 \leq x \leq 0 , 60 und 0 , 0001 \leq y \leq 0 , 05.$

Ein derartiges Anti-Stokes-Luminophor, das für ein Sicherheitsdokument verwendet wird, besitzt eine auf eine schnelle Verifizierung mittels gepulstem Laser abgestimmte optimale effektive Intensität.

Durch die in den Unteransprüchen aufgeführten Maßnahmen sind vorteilhafte Weiterbildungen und Verbesserungen des im unabhängigen Anspruch angegebenen Wert- und/oder Sicherheitsdokuments möglich:
1. Anregung des UC-Systems durch eine extrem schmalbandige Lichtquelle (z.B. in Form eines IR-emittierenden Lasers mit spezifisch ausgewählter Wellenlänge), wobei zusätzlich Leuchtstoffe bzw. sog. Phosphorpuder beigemengt werden, ähnlich jener Verwendung in Leuchtstoffröhren, so daß damit Strahlung im sichtbaren Wellenlängenbereich erzeugt wird und vom menschlichen Auge ohne weitere Hilfsmittel wahrgenommen werden kann.
2. In einer alternativen Ausführungsform ist statt dessen die Anregung durch IR-Strahlung mit geeigneter Wellenlänge für Materialien mit spezifischer IR-Absorption und Emission im sichtbaren Bereich vorgesehen. Es können auch OVI™-Pigmente (optisch variable Pigmente) oder Flüssigkristalle zusätzlich zu den UC-Pigmenten eingesetzt oder beigemischt werden.

Das lumineszierende Sicherheitsmerkmal ist hierbei bevorzugt aus einzelnen Punkten und Linien grafisch gestaltet.

Es können darüber hinaus über/ unter/ neben den lumineszierenden Elementen entsprechend grafisch gestaltete, durchscheinende Farben angebracht werden und dadurch unterschiedliche Farb-Leuchteffekte erzielt werden.

Bei dem verwendeten Anti-Stokes-Leuchtstoff (Synonyme: Anti-Stokes-Pigment, Anti-Stokes-Phosphor, Up-Conversion-Material) handelt es sich um ein Thulium-aktiviertes und Ytterbium-kodotiertes Gadoliniumoxysulfid der Zusammensetzung

(Gd_{1-x-y}YbₓTmₓ)₂O₂S

oder auch (andere Schreibweise)

(Gd_{1-x-y})₂O₂S:Ybₓ, Tm_{y}

wobei anstelle des Gadoliniums zumindest anteilig auch Yttrium und/oder Lanthan als Grundgitter-(Wirtsgitter-, Matrix-) Material eingesetzt werden können.

Der Leuchtstoff ist in der Lage, vergleichsweise energiearme infrarote (IR) Anregungsstrahlung in energiereichere Strahlung umzuwandeln (Up-Conversion bzw. Anti-Stokes-Effekt). (Up-Conversion wird im Folgenden durch UC abgekürzt.) Im sichtbaren und im infraroten Spektralbereich weist das Emissionsspektrum des Leuchtstoffes nach Laseranregung linienhafte Emissionen auf. Die beobachteten Emissionslinien korrespondieren mit den bekannten Übergängen zwischen den unterschiedlichen Anregungsniveaus der Tm³⁺-lonen und dem entsprechenden Grundzustand. Die Intensitätsverhältnisse zwischen den einzelnen Liniengruppen können variieren; sie hängen von der konkreten Leuchtstoffzusammensetzung, insbesondere von der Ytterbium- bzw. Thuliumkonzentration ab.

Hierbei wird es bevorzugt, wenn die Up-conversion Elemente in Form von kleinen anorganischen Partikeln kleiner 5 µm, insbesondere kleiner 3 µm und insbesondere kleiner 2 µm verwendet werden.

Bei gepulster Anregung entscheidet die An- und Abklingcharakteristik des verwendeten Anti-Stokes-Leuchtstoffes in hohem Maße über die erreichbare Detektionssicherheit und die mögliche Auslesegeschwindigkeit eines maschinell zu prüfenden Lumineszenzmerkmals. Dabei kann das Anklingen z.B. durch die Zeitdauer, die für das Erreichen des 90 %Wertes der Sättigungsintensität benötigt wird oder aber durch die sogenannte Anklingkonstante (Zeitdauer für das Erreichen von 1/e-tel der stationären Lumineszenzintensität) gekennzeichnet werden.

Dabei zeigt sich, dass Anti-Stokes-Leuchtstoffe etwa im Vergleich zu Photo- oder Kathodoluminophoren im allgemeinen ein relativ langsames Anklingen aufweisen, das ggfs. bis zu einigen hundert µs reichen kann. Ein derart verzögertes Anschwellen der Lumineszenz greift natürlich beträchtlich in das Zeitverhalten des Anregungs- und Detektionssystems ein und zwar dergestalt, dass es die Detektionssicherheit und die Auslesegeschwindigkeit stark limitieren kann. Deshalb müssen Anregungsmodus und Lumineszenzkinetik auf die Zeitfunktionen des Detektionssystems und der Auswerteelektronik abgestimmt sein.

Bei gegebener hoher Auslesegeschwindigkeit darf die Anklingzeit der Anti-Stokes-Lumineszenz einen bestimmten Wert nicht überschreiten, wenn eine über der Empfindlichkeitsschwelle des Detektors liegende effektive Lumineszenzintensität gesichert werden soll. Dieser Effektivwert der Intensität wird durch die Relation zwischen der stationären Intensität und die Anklingzeit bestimmt.

Im Falle des UC-Pigmentes Gd₂ O₂S:Yb, Tm lassen sich die Verhältnisse zwischen der Sättigungsintensität und den An- und Abklingzeiten in einem weiten Bereich variieren. Insbesondere gelingt es, die für die Realisierung einer High-Speed-Detektion erforderlichen niedrigen Anklingzeiten sicher zu stellen. Zu diesem Zwecke werden die Ytterbium- und/oder Thuliumkonzentrationen so eingestellt, dass die Wechselwirkungen zwischen diesen lonen bereits zu einer anteiligen Löschung der Anti-Stokes-Lumineszenz (Konzentrationslöschung) führen.

Weitere Möglichkeiten der Beeinflussung der An- und Abklingcharakteristik liegen im gezielten Einbau von Störstellen in das Kationen- oder Anionenteilgitter des Leuchtstoffes. Hierbei ist wesentlich, dass das An- und Abklingverhalten des Anti-Stokes-Leuchtstoffs so einstellbar ist, dass eine automatische Verifikation des mit dem Anti-Stokes-Leuchtstoff als Sicherheitsmerkmal versehenen Sicherheitsdokuments möglich ist. Dabei ist es insbesondere erforderlich, dass bei der Verifikation große Geschwindigkeiten erreicht werden können. Das An- und Abklingverhalten muss hierfür sowohl auf die Pulsfrequenz des Lasers als auch in Bezug auf detektierbare Intensitäten der emittierten Strahlung optimierbar sein.

Letztendlich erfolgt die Hochgeschwindigkeitsverifikation bevorzugt durch die Messung des Anti-Stokes-Emissionsspektrums im sichtbaren und im nicht sichtbaren Wellenlängebereich durch berührungslose Messung. Dabei sind die Intensitätsverhältnisse der Emissionsbanden und die An- u. Abklingzeiten sind abhängige Parameter, somit ist der Leuchtstoff eineindeutig auf Echtheit prüfbar.

Es können nahezu alle produktionstechnisch relevanten Druckverfahren, insbesondere der Flach-, Tief-, Hoch- und Durchdruck in den Ausführungen Offset, Rastertiefdruck, Stahlstichtiefdruck, indirekter Hochdruck (Letterset), Siebdruck, Non-lmpact-Drucktechniken und neuartige digitale Druckverfahren. für die grafisch hochwertige Gestaltung verwendet werden.

Es sind beliebige Druckmotive herstellbar und dabei sind die Up-conversion Elemente mindestens in einer der Druckfarben in Form von kleinen anorganischen Partikeln eingearbeitet. Es wird hierbei ein Füllgrad im Bereich von 1 bis 30-Gewichts-%, insbesondere von 1 bis 20-Gewichts-% und bevorzugt von 5 bis 10-Gewichts-% verwendet, so dass die grafische und insbesondere farbliche Gestaltung nicht störend beeinflusst wird.

Die Körperfarben der Druckfarben sind mit den Up-conversion Elementen in Form von anorganischen Partikeln beliebig gestaltbar und werden nur geringfügig durch die Beimischung der anorganischen Partikel beeinflusst.

In einer bevorzugten Ausführungsform sind die Up-conversion Elemente in Form von anorganischen Partikeln in das Substrat des Wert- und/oder Sicherheitsdokuments integriert und/oder in den oberflächennahen Bereich eines derartigen Substrates in Form von Streichen, Coaten, Spritzen, Schleudern, Tauchen, Laminieren, Extrudieren Oberflächenbeschichten, etc. eingearbeitet.

Sie können aber auch in Form einer Kleberbeschichtung oder einer (Oberflächen-)Lackbeschichtung aufgebracht werden. Eine mit Anti-Stokes-Luminophoren versehene Schicht kann auch eine Schicht sein, die von mindestens einer weiteren Schicht verdeckt ist. Wichtig hierbei ist, dass eine Schicht, die die mit Anti-Stokes-Luminophoren versehene Schicht bedeckt, zumindest für die anregende elektromagnetische Strahlung und für die emittierte elektromagnetische Strahlung durchlässig ist. Hierfür können in einem ersten Ausführungsbeispiel Schichten in Frage kommen, die eine breitbandige Durchlässigkeit besitzen. In einem weiteren Ausführungsbeispiel können ebenso Folien verwendet werden, die nur für elektromagnetische Strahlung in bestimmten, fest vorgegebenen Wellenlängenbereichen durchlässig sind.

Die Packungsdichte, d.h. die Flächendeckung, der Anti-Stokes-Luminophoren sollte so gewählt sein, dass mindestens ein Anti-Stokes- Luminophor in einer Fläche der Größe des Messfensters vorliegt, wobei die Flächendeckung maßgeblich durch das Druckverfahren und das gedruckte Motiv bestimmt wird. Zur Erlangung einer für die Hochgeschwindigkeitsdetektion erforderlichen Anregungsdichte ist ein hoher Flächendeckungsgrad und eine vergleichsweise große Schichtdicke von Vorteil. Die Anregungsdichte wird dabei maßgeblich durch Bedeckung und weniger durch Erhöhung der UC-Pigment-Konzentration in der Farbe bestimmt. Dabei setzt sich die Bedeckung aus dem zweidimensionalen Parameter Flächendeckungsgrad und dem dreidimensionalen Parameter Schichtdicke der Farbe, des Lackes oder des Überzugs zusammen. Die Bedeckung, d.h. der Flächendeckungsgrad und die Schichtdicke werden dabei wesentlich durch das verwendete Druckverfahren bestimmt.

Die für die später erfolgende Detektion notwendige Flächendeckung ist dabei nicht zwangsläufig durch eine Erhöhung der Pigmentkonzentration in der Farbe kompensierbar. Bei der Beigabe des Anti-Stokes- Luminophors zu einer Farbe ist weiterhin von Bedeutung, dass die Farbbestandteile nicht die emittierte und anschließend zu detektierende elektromagnetische Strahlung nennenswert absorbiert. Sollte also beispielsweise die sichtbare Strahlung detektiert werden, dürfen keine Farbbestandteile enthalten sein, die die sichtbare Strahlung im interessierenden Wellenlängenbereich nennenswert absorbieren. Analog gilt dies natürlich auch für zu detektierende nicht sichtbare elektromagnetische Strahlung.

In der Ausführungsform mit UC-Pigmenten ergibt sich eine besondere empirische Abhängikeit des emittierten Signals von der Körperfarbe. Bei ansonsten gleichen Parametern wie Pigmentkonzentration in der Farbe, Motiv, Flächendeckung, Druckverfahren, Druckmaschinen nimmt das emittierende Signal in der Reihenfolge Cyan >> Magenta > Yellow > Klarfirnis zu.

In einer anderen Ausführungsform sind die Up-conversion Elemente in Form von anorganischen Partikeln insbesondere bei Postwertzeichen in die Kleberbeschichtung oder Gummierleimung eingebaut und können mittels Laserstrahlanregung durch das Papiersubstrat hindurch angeregt werden. Dadurch kann durch das Papiersubstrat hindurch die Anti-Stokes-Emission verifiziert werden.

Die Druckfarben mit den Anti-Stokes-Luminophoren werden derart hergestellt, dass zunächst aus den Anti-Stokes-Luminophoren und den den Druckverfahren angepassten Firnissen eine Paste erzeugt wird. Diese Paste wird dann in sogenannten Dreiwalzenfarbreibstühlen zusammen mit den übrigen Bestandteilen der Farben wie Farbpigmente, Additive, Hilfsstoffe etc. zu den eigentlichen Farben verarbeitet (Flach-, Hoch- und Tiefdruck). Optional kann das Pigment auch über Homogenisierung im Farbreibstuhl direkt in die Farbe eingearbeitet werden. Zur Herstellung der Rastertiefdruckfarben werden die Farbbestandteile sowie das Sicherheitspigment in Kugelmühlen homogenisiert.

Bei der Papier-, Leim- oder Lackherstellung werden die Pigmente bei den entsprechenden Verfahrensschritten als zusätzliches Additiv eingearbeitet (Bsp.: Cellulosepulpe zzgl. Pigment für mit UC-Pigmenten dotierte Papiere).

## Patentansprüche

1. Wert- und/oder Sicherheitsdokumente für die Hochgeschwindigkeitsverifikation, mit einem Up-conversion-Leuchtstoff, der in Form von kleinen anorganischen Partikeln vorliegt, die derart auf Wert- und/oder Sicherheitsdokumenten oberflächennah appliziert sind, dass mittels NIR-Licht-Anregung Emissionsbanden im sichtbaren und NIR-Wellenlängenbereich erzeugt werden, **dadurch gekennzeichnet, dass** der Up-conversion- Leuchtstoff ein Thulium-aktiviertes und Ytterbium-kodotiertes Gadoliniumoxysulfid der Zusammensetzung (Gd_{1-x-y})₂O₂S:Ybₓ, Tm_{y} ist.

2. Wert- und/oder Sicherheitsdokumente für die Hochgeschwindigkeitsverifikation nach Anspruch 1, **dadurch gekennzeichnet, dass** die Up-conversion Partikel kleiner als 5 µm, insbesondere kleiner als 3 µm und insbesondere kleiner als 2 µm sind.

3. Wert- und/oder Sicherheitsdokumente für die Hochgeschwindigkeitsverifikation nach einem der Ansprüche 1 bis 3, **dadurch gekennzeichnet, dass** Offsetdruckverfahren, Rastertiefdruckverfahren, Stahlstichtiefdruckverfahren, digitale Druckverfahren und dergleichen Druckverfahren für die grafisch hochwertige Gestaltung verwendbar sind.

4. Wert- und/oder Sicherheitsdokumente für die Hochgeschwindigkeitsverifikation nach einem der Ansprüche 1 bis 3, **dadurch gekennzeichnet, dass** die Yb- und Tm-Konzentration für (Gd_{1-x-y})₂O₂S:Ybₓ, Tm_{y} für hohe Auslesegeschwindigkeiten in folgenden Grenzen gewählt werden: 0,05 ≤ x ≤ 0,80 und 0,0001 ≤ y ≤ 0,10,
und vorteilhaft für Auslesegeschwindigkeiten zwischen 3 und 6 m/s mit: 0,20 ≤ x ≤ 0,60 und 0,0001 ≤ y ≤ 0,05,
so dass ein geeignetes An- und Abklingverhalten der Anti-Stokes-Lumineszenz vorliegt.

5. Wert- und/oder Sicherheitsdokumente für die Hochgeschwindigkeitsverifikation nach einem der Ansprüche 1 bis 4, **dadurch gekennzeichnet, dass** zur Beeinflussung der An- und Abklingcharakteristik die Ytterbium- und/oder Thuliumkonzentrationen so eingestellt sind, dass die Wechselwirkungen zwischen diesen Ionen bereits zu einer anteiligen Löschung der Anti-Stokes-Lumineszenz (Konzentrationslöschung) führen.

6. Wert- und/oder Sicherheitsdokumente für die Hochgeschwindigkeitsverifikation nach einem der Ansprüche 1 bis 5, **dadurch gekennzeichnet, dass** zu einer eingestellten An- und Abklingcharakteristik der Anti-Stockes-Lumineszenz mittels Yb- und Tm-Konzentration ein davon abhängiges Intensitätsverhältnis der Emissionsbanden detektierbar ist.

7. Wert- und/oder Sicherheitsdokumente für die Hochgeschwindigkeitsverifikation nach einem der Ansprüche 1 bis 6, **dadurch gekennzeichnet, dass** zur Beeinflussung der An- und Abklingcharakteristik ein gezielter Einbau von Störstellen in das Kationen- oder Anionenteilgitter des Leuchtstoffes vorliegt.

8. Wert- und/oder Sicherheitsdokumente nach einem der Ansprüche 4 bis 6, **dadurch gekennzeichnet, dass** das An- und Abklingverhalten des Leuchtstoffes sowohl auf die Pulsfrequenz des Lasers als auch auf die detektierbare Intensität der emittierten Strahlung optimiert ist.

9. Wert- und/oder Sicherheitsdokumente für die Hochgeschwindigkeitsverifikation nach einem der Ansprüche 1 bis 8, **dadurch gekennzeichnet, dass** insbesondere damit Postwertzeichen, Coupons, allgemeine Wertzeichen, Laminate und dergleichen mehr herstellbar und bei hoher Geschwindigkeit verifizierbar sind.

10. Wert- und/oder Sicherheitsdokumente für die Hochgeschwindigkeitsverifikation nach einem der Ansprüche 1 bis 9, **dadurch gekennzeichnet, dass** die Up-conversion Partikel in das Substrat des Wert- und/oder Sicherheitsdokuments integriert sind und/oder in den oberflächennahen Bereich eines derartigen Substrates durch Streichen, Coaten, Oberflächenbeschichten, etc. eingearbeitet sind und/oder in Form einer Kleberbeschichtung aufgebracht sind.

11. Wert- und/oder Sicherheitsdokumente für die Hochgeschwindigkeitsverifikation nach einem der Ansprüche 1 bis 10, **dadurch gekennzeichnet, dass** die Up-conversion Partikel insbesondere bei Postwertzeichen in die Kleberbeschichtung eingebaut sind und mittels Laserstrahlanregung durch das Papiersubstrat angeregbar sind und insbesondere durch das Papiersubstrat die Emission im NIR-Wellenlängenbereich als auch gegebenenfalls im sichtbaren Wellenlängenbereich verifizierbar sind.

12. Wert- und/oder Sicherheitsdokumente für die Hochgeschwindigkeitsverifikation nach einem der Ansprüche 1 bis 11, **dadurch gekennzeichnet, dass** anstelle des Gadoliniums anteilig auch Yttrium und/oder Lanthan als Grundgitter-(Wirtsgitter-, Matrix-) Material eingesetzt ist.

13. Wert- und/oder Sicherheitsdokumente für die Hochgeschwindigkeitsverifikation nach einem der Ansprüche 1 bis 12, **dadurch gekennzeichnet, dass** die Up-conversion Partikel nur in einer der Druckfarben eingearbeitet sind.

14. Wert- und/oder Sicherheitsdokumente nach Anspruch 13, **dadurch gekennzeichnet, dass** ein Füllgrad im Bereich von 1 bis 30-Gewichts-%, insbesondere von 1 bis 20-Gewichts-% und bevorzugt von 5 bis 10-Gewichts-% verwendet wird.

15. Wert- und/oder Sicherheitsdokumente nach einem der Ansprüche 1 bis 14, **dadurch gekennzeichnet, dass** die Bedeckung derart gewählt ist, dass die für die Hochgeschwindigkeitsverifikation notwendige Anregungsdichte erreicht wird.

## Claims

1. Documents of value and/or security documents for high-speed verification, with an up-conversion fluorescent material, which is present in the form of small inorganic particles, which are applied to documents of value and/or security documents close to the surface in such a way that, by means of NIR light excitation, emission bands in the visible and NIR wave-length range are produced, **characterized in that** the up-conversion fluorescent material is a thulium-activated and ytterbium-co-doped gadolinium oxysulphide of the composition (Gd_{1-x-y})₂O₂S:Ybₓ, Tm_{y}.

2. Documents of value and/or security documents for high-speed verification according to Claim I, **characterized in that** the up-conversion particles are smaller than 5 µm, in particular are smaller than 3 µm and particularly are smaller than 2 µm.

3. Documents of value and/or security documents for high-speed verification according to one of Claims 1 to 3, **characterized in that** offset printing, halftone intaglio printing, steel engraving, digital printing and printing methods of that kind can be used for the graphically high-quality design.

4. Documents of value and/or security documents for high-speed verification according to one of Claims 1 to 3, **characterized in that** the Yb- and Tm-concentrations for (Gd_{1-x-y})₂O₂S:Ybₓ, Tm_{y} are selected for high reading speeds within the following limits:
0.05 ≤ x ≤ 0.80 and 0.0001 ≤ y ≤ 0.10,
and advantageously for reading speeds of between 3 and 6 m/s with:
0.20 ≤ x ≤ 0.60 and 0.0001 ≤ y ≤ 0.05,
so that there is a suitable build-up and d ecay behaviour of the anti-Stokes luminescence.

5. Documents of value and/or security documents for high-speed verification according to one of Claims 1 to 4, **characterized in that,** for influencing the build-up and decay characteristic, the ytterbium and/or thulium concentrations are adjusted so that the interactions between these ions already lead to a proportional quenching of the anti-Stokes luminescence (concentration quenching).

6. Documents of value and/or security documents for higlt-speed verification according to one of Claims 1 to 5, **characterized in that** with an adjusted build-up and decay characteristic of the anti-Stokes luminescence by means of Yb-and Tm-concentrations, an intensity ratio of the emission bands which is dependent thereon can be detected.

7. Documents of value and/or security documents for high-speed verification according to one of Claims 1 to 6, **characterized in that,** for influencing the build-up and decay characteristic, defects are deliberately incorporated into the cation or anion sublattice of the fluorescent material.

8. Documents of value and/or security documents according to one of Claims 4 to 6, **characterized in that** the build-up and decay behaviour of the fluorescent material is optimized both to the pulse frequency of the laser and to the detectable intensity of the emitted radiation.

9. Documents of value and/or security documents for high-speed verification according to one of Claims 1 to 8, **characterized in that** as a result in particular postage stamps, coupons, general stamps, laminates and the like are more producible and can be verified at high speed.

10. Documents of value and/or security documents for high-speed verification according to one of Claims 1 to 9, **characterized in that** the up-conversion particles are incorporated into the substrate of the documents of value and/or security documents and/or are incorporated into the area close to the surface of a substrate of this type, by painting, coating, applying a surface film, etc. and/or are applied in the form of a layer of adhesive.

11. Documents of value and/or security documents for high-speed verification according to one of Claims 1 to 10, **characterized in that** the up-conversion particles, in particular in the case of postage stamps, are incorporated into the layer of adhesive and can be excited by means of laser beam excitation through the paper substrate, and in particular the emission in the NIR wave-length range and also possibly in the visible wave-length range can be verified through the paper substrate.

12. Documents of value and/or security documents for high-speed verification according to one of Claims 1 to 11, **characterized in that**, instead of gadolinium, yttrium and/or lanthanum are also used proportionately as basic lattice material (host lattice material, matrix material).

13. Documents of value and/or security documents for high-speed verification according to one of Claims 1 to 12, **characterized in that** the up-conversion particles are only incorporated into one of the print colours.

14. Documents of value and/or security documents according to Claim 13, **characterized in that** a degree of filling ranging from 1 to 30 % by weight, in particular 1 to 20 % by weight and preferably 5 to 10 % by weight is used.

15. Documents of value and/or security documents according to one of Claims 1 to 14, **characterized in that** the coverage is selected in such a way that the excitation density necessary for high-speed verification is achieved.

## Revendications

1. Documents de valeur et/ou sécurité pour la vérification à grande vitesse, comprenant une substance luminescente à conversion ascendante qui est présente sous forme de petites particules anorganiques qui sont ainsi appliquées proches de la surface sur des documents de valeur et/ou sécurité, qu'au moyen d'une excitation par lumière NIR, des bandes d'émission dans une plage de longueurs d'ondes visible et NIR sont produites, **caractérisé en ce que** la substance luminescente à conversion ascendante est un oxysulfure de gadolinium activé au thulium et codopé à l'ytterbium de composition **(Gd_{1-x-y})₂O₂S:Ybₓ, Tm_{y}.**

2. Documents de valeur et/ou sécurité pour la vérification à grande vitesse selon la revendication 1, **caractérisé en ce que** les particules de conversion ascendante sont inférieures à 5 µm, en particulier inférieures à 3 µm et en particulier inférieures à 2 µm.

3. Documents de valeur et/ou sécurité pour la vérification à grande vitesse selon l'une des revendications 1 à 3, **caractérisé en ce qu'**un procédé d'impression offset, d'héliogravure, d'impression en timbre-relief, d'impression numérique et des procédés d'impression similaires peuvent être employés pour la conception graphique de haute qualité.

4. Documents de valeur et/ou sécurité pour la vérification à grande vitesse selon l'une des revendications 1 à 3, **caractérisé en ce que** les concentrations Yb et Tm pour **(Gd_{1-x-y})₂O₂S:Ybₓ, Tm_{y}** sont choisies dans les limites suivantes pour des grandes vitesses de lecture :
0,05 ≤ x ≤ 0,80 et 0,0001 ≤ y ≤ 0,10,
et de manière avantageuse pour des vitesses de lecture entre 3 et 6 m/s avec :
0,20 ≤ x ≤ 0,60 et 0,0001 ≤ y ≤ 0,05,
de façon à ce qu'un procédé d'établissement et de décroissance approprié de la luminescence anti-Stokes se produise.

5. Documents de valeur et/ou sécurité pour la vérification à grande vitesse selon l'une des revendications 1 à 4, **caractérisé en ce que** pour influencer la caractéristique d'établissement et de décroissance, les concentrations d'ytterbium et/ou de thulium sont ainsi réglées que les interactions entre ces ions conduisent déjà à un effacement proportionnel de la luminescence anti-stokes (effacement de la concentration).

6. Documents de valeur et/ou sécurité pour la vérification à grande vitesse selon l'une des revendications 1 à 5, **caractérisé en ce que** pour une caractéristique d'établissement et de décroissance réglée de la luminescence anti-Stokes au moyen des concentrations d'Yb et de Tm, un rapport d'intensité des bandes d'émissions qui en dépend peut être détecté.

7. Documents de valeur et/ou sécurité pour la vérification à grande vitesse selon l'une des revendications 1 à 6, **caractérisé en ce que** pour influencer la caractéristique d'établissement et de décroissance, il y a intégration ciblée d_{'}irrégularités dans le réseau de la partie de cations et d'anions de la substance luminescente.

8. Documents de valeur et/ou sécurité pour la vérification à grande vitesse selon l'une des revendications 4 à 6, **caractérisé en ce que** la caractéristique d'établissement et de décroissance est optimisée tant sur la fréquence d'impulsion du laser que sur l'intensité détectable du rayonnement émis.

9. Documents de valeur et/ou sécurité pour la vérification à grande vitesse selon l'une des revendications 1 à 8, **caractérisé en ce qu'**en particulier, des timbres de valeur postaux, des coupons, des timbres de valeur généraux, des stratifiés ou similaires peuvent être ainsi fabriqués en plus grande quantité et vérifiés avec une vitesse plus grande.

10. Documents de valeur et/ou sécurité pour la vérification à grande vitesse selon l'une des revendications 1 à 9, **caractérisé en ce que** les particules de conversion ascendante sont intégrées dans le substrat des documents de valeur et/ou sécurité et/ou sont incorporées dans la partie proche de la surface d'un substrat de ce type par peinture, revêtement, revêtement de surface, etc. et/ou sont appliquées sous forme d'un revêtement collant.

11. Documents de valeur et/ou sécurité pour la vérification à grande vitesse selon l'une des revendications 1 à 10, **caractérisé en ce que** les particules de conversion ascendante sont intégrées dans le revêtement collant, en particulier pour les timbres de valeur postaux, et peuvent être excitées au moyen d'une excitation par faisceau laser à travers le substrat de papier et en particulier, les émissions dans la plage de longueurs d'ondes NIR mais aussi le cas échéant dans la plage de longueurs d'ondes visibles peuvent être vérifiées à travers le substrat de papier.

12. Documents de valeur et/ou sécurité pour la vérification à grande vitesse selon l'une des revendications 1 à 11, **caractérisé en ce qu'**à la place du gadolinium, on emploie également proportionnellement de l'yttrium et/ou du lanthane comme matériau de réseau de base (de réseau hôte, de matrice).

13. Documents de valeur et/ou sécurité pour la vérification à grande vitesse selon l'une des revendications 1 à 12, **caractérisé en ce que** les particules de conversion ascendante ne sont incorporées que dans une seule des couleurs d'impression.

14. Documents de valeur et/ou sécurité selon la revendication 13, **caractérisé en ce qu'**un degré de remplissage dans la plage de 1 à 30 % en poids, en particulier de 1 à 20 % en poids et préférence de 5 à 10 % en poids est employé.

15. Documents de valeur et/ou sécurité selon l'une des revendications 1 à 14, **caractérisé en ce que** la couverture est ainsi choisie que la densité d'excitation nécessaire pour la vérification à grande vitesse est atteinte.
